# EUROPÄISCHE PATENTSCHRIFT

(11) **EP 0 662 098 B1**
(45) Veröffentlichungstag und Bekanntmachung des Hinweises auf die Patenterteilung: **29.01.1997**
(21) Anmeldenummer: 93919084.9
(22) Anmeldetag: 18.08.1993
(51) Int. Cl.: C08J 5/18, B32B 27/20, B65D 75/36, C08L 23/10

(54) **VERPACKUNG MIT EINER FOLIE FÜR MANIPULATIONSSICHERE ABDECKUNGEN VON WARENTRÄGERN**
PACKAGING WITH COVER SHEETING FOR SECURING PRODUCTS ON SUPPORT TRAYS
EMBALLAGE AYANT UNE FEUILLE DE RECOUVREMENT POUR LE MAINTIEN D'OBJETS SUR DES SUPPORTS

(30) Priorität: 28.10.1992 DE 4236450
(43) Veröffentlichungstag der Anmeldung: 12.07.1995
(62) Teilanmeldung aus: 95107067.1
(73) Patentinhaber: BP Chemicals PlasTec GmbH, 89165 Dietenheim (DE); PCD-Polymere Gesellschaft m.b.H., A-2323 Schwechat-Mannswörth (AT)
(72) Erfinder: SCHNÄBELE, Jürgen, D-82347 Bernried (DE); SCHMIDT, Norwin, D-89233 Neu-Ulm (DE); LÜDEMANN, Henning, D-87700 Memmingen (DE); WOLFSBERGER, Anton, A-4020 Linz (AT); EMIG, Jürgen, A-4020 Linz (AT)
(74) Vertreter: Hoeger, Stellrecht & Partner
(86) Internationale Anmeldenummer: EP9302200
(87) Internationale Veröffentlichungsnummer: WO9410229

(56) Entgegenhaltungen:
- EP-A- 0 022 664
- EP-A- 0 398 447
- EP-A- 0 454 870
- EP-A- 0 515 825
- DE-A- 3 710 670
- DATABASE WPI Section Ch, Week 8631, Derwent Publications Ltd., London, GB; Class A, AN 86-200988 & JP,A,61 133 236 (SHOWA DENKO KK) 2. Juni 1986
- DATABASE WPI Section Ch, Week 7623, Derwent Publications Ltd., London, GB; Class A, AN 76-42491X & JP,A,49 033 935 (SHIN-ETSU POLYMER K) 28. März 1974
- PATENT ABSTRACTS OF JAPAN vol. 13, no. 283 (C-612)28. Juni 1989 & JP,A,01 079 237 (NIPPON CARBIDE IND CO LTD) 24. März 1989
- PATENT ABSTRACTS OF JAPAN vol. 9, no. 162 (M-394)6. Juli 1985 & JP,A,60 036 128 (DENKI KAGAKU KOGYO KK) 25. Februar 1985
- DATABASE WPI Section Ch, Week 8631, Derwent Publications Ltd., London, GB; Class A, AN 86-200988 & JP,A,61 133 236
- DATABASE WPI Section Ch, Week 7623, Derwent Publications Ltd., London, GB; Class A, AN 76-42491X & JP,A,49 033 935
- PATENT ABSTRACTS OF JAPAN vol. 13, no. 283 (C-612)28. Juni 1989 & JP,A,01 079 237
- PATENT ABSTRACTS OF JAPAN vol. 9, no. 162 (M-394)6. Juli 1985 & JP,A,60 036 128

## Beschreibung

Die Erfindung betrifft eine Verpackung mit einem gegebenenfalls an die zu verpackenden Waren in der Form angepaßten Unterteil als Warenträger und einem Oberteil aus einer Folie zur manipulationssicheren Abdeckung des Warenträgers, wie sie beispielsweise von einer Vielzahl von sogenannten Blisterpackungen bekannt sind.

Solche bekannten Verpackungen beinhalten Folien für Blister-Abdeckungen, welche bislang aus Aluminiumfolien, kunststoffbeschichteten Aluminiumfolien bis zu reinen transparenten oder opaken Kunststoffolien bestehen. Diese Folien bilden das Gegenstück zu dem Warenträger oder dem sogenannten Unterteil der Verpackung, das wiederum aus einer Vielzahl von Materialien gebildet sein kann, beispielsweise aus einer stabilen Kartonlage, einer an die Form der Ware angepaßten Kunststoff- oder Aluminiumschale oder dergleichen.

Bei der Verwendung von Kunststoffolien als Blister-Abdeckung bestand bisher das Problem, daß insbesondere druckempfindliche Waren nicht durch die Folie hindurch gedrückt und so der Verpackung entnommen werden konnten, ohne daß dies zu einer Beschädigung der Waren, insbesondere bei Tabletten, geführt hätte.

Deshalb wurde bei der Verwendung von Folien als Abdeckteil für solche Verpackungen entweder auf Aluminiumfolien zurückgegriffen, wie dies insbesondere bei der Verpackung von pharmazeutischen Produkten, wie z.B. Tabletten, Ampullen oder Kapseln, der Fall ist, oder aber es wurde im Unterteil der Verpackung eine Entnahmemöglichkeit vorgesehen.

So ist z.B. aus der DE-U-91 03 973 eine Blisterpackung bekannt welche eine Oberteil und ein Unterteil aus Kunststoff umfaßt, wobei das Unterteil mit einer Perforation versehen ist, damit die verpackete War ohne Zuhilfenahme von Werkzeug der Blisterpackung unternommen werden kann.

Aufgabe der vorliegenden Erfindung ist es, eine Verpackung mit einer Folie zur manipulationssicheren Abdeckung des Warenträgers zu schaffen, welche sich aus Kunststoff herstellen läßt und trotzdem die bekannten Durchdrückeigenschaften von Aluminiumfolienabdeckungen zeigt.

Diese Aufgabe wird bei der eingangs beschriebenen Verpackung erfindungsgemäß dadurch gelöst, daß die Folie eine ungereckte Folie mit einer Kunststoffmatrix ist, welchletztere Polyolefine, Polyester, Polystyrol oder Styrolcopolymerisate umfaßt, und einen partikelförmigen Füllstoff in einer Menge von 20 bis 60 Gew. % enthält, wobei der Füllstoff eine mittlere Partikelgröße (gemessen über die größte Ausdehnung des Partikels) von ca. 5 µm bis ca. 100 µm aufweist und hinsichtlich seiner Eigenschaft die durchgehende Kunststoffmatrixschicht zu schwächen so ausgewählt ist, daß die Durchstoßfestigkeit der Folie auf einen Grenzwert von maximal ca. 200 N/mm (gemessen an einer 150 µm dicken Folie, Meßmethode nach DIN 53 373) herabgesetzt ist.

Dieser Grenzwert gilt für ca. 150 µm dicke Folien. Für deutlich dünnere oder dickere Folien lassen sich von diesen Werten die entsprechenden Grenzwerte ableiten. Bei dem angegebenen Grenzwert ist es möglich, druckunempfindliche Waren durch die Abdeckfolie des Warenträgers durchzudrücken, wenn auch noch mit einigem Kraftaufwand. Bei empfindlicheren Produkten wird man vorzugsweise einen geringeren Grenzwert für die Durchstoßfestigkeit wählen, und bevorzugt liegt dieser Wert dann bei ca. 100 bis ca. 200 N/mm. Geringere Durchstoßfestigkeiten mögen sich in einzelnen Fällen empfehlen, wo sehr drucksensitive Waren verpackt sind. Allerdings ist dabei zu beachten, daß selbstverständlich mit der Herabsetzung der Durchstoßfestigkeit auch die Schutzwirkung der Verpackung gegen Beschädigung der Waren selbst abnimmt, so daß in dem zuvor angegebenen Zahlenbereich von ca. 100 bis ca. 200 N/mm in vielen Fällen ein Optimum zu sehen ist.

Für die Handhabung der Verpackung durch den Verbraucher, d.h. insbesondere beim Öffnen der Verpackung und damit der Ware, kommt in zweiter Linie eine weitere Eigenschaft ins Spiel, die sogenannte Weiterreißfestigkeit, die den Kraftaufwand bestimmt, der notwendig ist, um eine einmal durchgestoßene Folie weiter aufreißen zu lassen und so das Produkt freizugeben. Auch diese Eigenschaft läßt sich durch die Wahl des Füllstoffes sowie dessen Anteil in der Kunststoffmatrix beeinflussen, wobei hier vorzugsweise eine Weiterreißfestigkeit von weniger als 30 N (Meßmethode nach DIN 53363) angestrebt wird. Dieser Zahlenwert gilt insbesondere für ca. 150 µm dicke Folien, läßt sich aber im wesentlichen auch auf wesentlich dünnere bzw. dickere Folien anwenden. Ein für die Handhabung, insbesondere auch von druckempfindlichen Gütern, akzeptabler Wert der Weiterreißfestigkeit liegt zwischen ca. 2 bis 12 N, wobei auch hier wiederum zu beachten ist, daß natürlich wesentlich geringere Werte möglich sind, aber im Hinblick auf den Schutz der Ware durch die Folie einer beliebigen Verringerung Grenzen gesetzt sind. Ein bevorzugter Bereich für die Weiterreißfestigkeit liegt im Bereich von 3 bis 4 N.

Die Folie der erfindungsgemäßen Verpackung enthält den Füllstoff als homogene Zumischung zu einem bereits fertig auspolymerisierten Kunststoffmaterial. Der Füllstoff wird also nicht - wie dies im Zusammenhang mit füllstoffverstärkten Kunststoffen bekannt ist - in der Polymerisationsreaktionsmischung aus Monomer und/oder Präpolymer dispergiert und während des Aushärtens der Reaktionsmischung in die Kunststoffmatrix eingebaut. Selbstverständlich ist es aber denkbar, solches verstärktes Kunststoffmaterial als Kunststoffmatrix in bestimmten Anwendungsfällen auch im Zusammenhang mit der vorliegenden Erfindung zu benutzen.

Für die Füllstoffe der Folie steht eine breite Palette an Füllstoffen zur Verfügung. Diese können aus anorganischen und/oder organischen Substanzen ausgewählt sein.

Bevorzugte Beispiele für die organischen Substanzen sind z.B. halogenierte Kohlenwasserstoffpolymere, insbesondere PTFE, Polyethersulfone, die wie das PTFE einen Fixpunkt von > 300° C aufweisen, sowie duroplastische Kunststoffe. Bei den organischen Substanzen, die als Füllstoffe dienen sollen, ist wichtig, daß sich diese bei der Verarbeitung des Kunststoffmatrixmaterials, bei der Temperaturen von 220° C und mehr auftreten können, nicht verflüssigen und dann eine homogene Lösung mit dem Kunststoffmatrixmaterial bilden, sondern daß diese im wesentlichen in Partikelform in der Kunststoffmatrix während der Verarbeitung erhalten bleiben und so einer Schwächung der durchgehenden Kunststoffmatrixschicht und damit der entsprechenden Herabsetzung der Durchstoßfestigkeit und gegebenenfalls der Weiterreißfestigkeit dienen.

Für die anorganische Komponente des Füllstoffs kann die Substanz ausgewählt werden aus der Reihe der Siliciumdioxide, insbesondere in Form von Glas oder Quarz, Silikate, insbesondere in Form von Talkum, Titanate, TiO₂, Aluminiumoxid, Kaolin, Calciumkarbonate, insbesondere in Form von Kreide, Magnesite, MgO, Eisenoxide, Siliciumcarbide, Siliciumnitride, Bariumsulfat oder dergleichen.

Bei der Auswahl der anorganischen oder organischen Substanzen als Komponenten des Füllstoffs wird stets auch das zu verpakkende Gut zu berücksichtigen sein und dessen Empfindlichkeit auf den einen oder anderen Zusatzstoff zu der Polymermatrix.

Die Form der Füllstoffpartikel wird wohl am häufigsten granular sein, aber auch plättchenförmige, faserförmige oder stabförmige Füllstoffpartikel sind sowohl als im wesentlichen einheitliche Form oder auch in Mischung mit anderen Formen als Füllstoffpartikel möglich.

Die Wahl der Partikelgröße ist selbstverständlich nicht unwesentlich mitbestimmt von der herzustellenden Folienschichtdicke. So wird darauf zu achten sein, daß die mittlere Ausdehnung der Partikel einen deutlichen Abstand zu der herzustellenden Foliendicke hält. Bevorzugt werden mittlere Partikelgrößen zwischen 20 µm und 60 µm, insbesondere bei Foliendicken von 80 µm bis 100 µm.

Um sicherzustellen, daß der Füllstoff nicht zu einer Verstärkung der Polymermatrix führt, sollte darauf geachtet werden, daß die Füllstoffpartikel eine möglichst geringe Haftung an der Polymermatrix aufweisen. Mindestens jedoch sollten die Haftkräfte zwischen den Partikeln und der Füllstoffmatrix deutlich geringer sein als die Zugfestigkeit der Matrix selbst. So wird insbesondere bei den anorganischen Füllstoffpartikeln darauf zu achten sein, daß diese im wesentlichen frei von sogenannten Haftvermittlern sind. Solche Haftvermittler werden üblicherweise bei der Herstellung von gefüllten Kunststoffen verwendet, bei denen aber auf die besondere Festigkeit des Materials abgestellt wird.

Andererseits soll natürlich erreicht werden, daß die Füllstoffpartikel eine möglichst gleichmäßige Verteilung in der Kunststoffmatrix erhalten und auch beim Produktionsprozeß beibehalten, so daß man bevorzugt Hilfsmittel zugibt, welche die Dispergierbarkeit der Füllstoffpartikel in der Matrix verbessern.

Als Dispergierhilfsmittel eignen sich insbesondere niedrigschmelzende organische Substanzen, welche eine große Be netzungsfähigkeit für den Füllstoff aufweisen. Konkrete Beispiele sind niedermolekulare Polyolefinwachse. Die Dispergierhilfsmittel werden bevorzugt auf die Füllstoffpartikel aufgebracht, bevor diese mit dem Granulat des Matrixkunststoffs vermischt, insbesondere geknetet werden.

Die Dicke der Folie wird bevorzugt von 20 µm bis ca. 600 µm gewählt, was zum einen eine ausreichende Stabilität der Folie zum Schutz der verpackten Waren sicherstellt und zum anderen die für das Öffnen der Verpackung notwendigen Kräfte innerhalb des vorgegebenen Limits hält, innerhalb dessen zumindest druckinsensitive Waren noch vom Durchschnittskäufer problemlos aus der Verpackung durch Durchdrücken der Abdeckfolie entnommen werden können.

Insbesondere bei der Verpackung von Pharmazeutika ist es häufig erwünscht, daß die Folie im wesentlichen wasserdampfundurchlässig ausgebildet ist.

Bevorzugte Polyolefine werden in Polypropylenen gesehen. Der Grund hierfür liegt in den besonders guten physikalischen Eigenschaften des Polypropylens, wie zum Beispiel Sperrwirkung für Wasserdampf, Transparenz etc.

Das mittlere Molekulargewicht der Polymeren in der Kunststoffmatrix wird vorzugsweise im Bereich von ca. 10 000 bis ca. 300 000 gewählt.

Bei den bislang beschriebenen Folien wurde allein durch die Zugabe der Füllstoffe zu der Kunststoffmatrix für eine verringerte Durchstoßfestigkeit bzw. Weiterreißfestigkeit derselben gesorgt.

Bei größeren Verpackungseinheiten, bei der eine Vielzahl von Produkten separat voneinander auf einem Warenträger gelagert und durch die Abdeckfolie abgedeckt ist, ist es häufig wünschenswert, daß die einzelnen Waren getrennt voneinander aus dem Warenträger entnommen werden können, ohne daß die Verpackung der daneben liegenden Einzelwaren beschädigt wird.

Je nach Beschaffenheit des Unterteils der Verpackung kann bereits die normale Siegelfestigkeit ausreichen, um das oben genannte Problem zu lösen. Sollte jedoch in einem direkten Kontakt der Folie mit dem Unterteil eine zu geringe Siegelfestigkeit erhalten werden, kann sich die Notwendigkeit einer zusätzlichen Siegelschicht auf der Folienoberfläche ergeben.

Bei der besonders bevorzugten Ausführungsform der Erfindung ist die Folie zwei- oder mehrlagig aufgebaut, wobei die zwei oder mehreren Lagen der Folie vorzugsweise koextrudiert hergestellt sind.

Für besondere Einsatzzwecke kann vorgesehen sein, daß eine ausenliegende Folienlage als Siegelschicht ausgebildet ist. Diese kann zum einen zu einer Verbesserung der Verhaftung der Abdeckfolie mit dem Warenträger dienen und kann zum weiteren für bestimmte Anwendungszwecke mit einer speziellen Eigenschaft, wie z.B. einer besonderen Wasserdampfundurchlässigkeit, etc., ausgebildet sein.

Bevorzugt wird bei der erfindungsgemäßen Verpackung das Unterteil und das Oberteil unter Verwendung derselben Kunststoffart hergestellt, so daß man ein sortenreines Produkt erhält. Solche sortenreinen Produkte sind insbesondere leicht recyclebar und für denselben Verwendungszweck wiederverwendbar, was ein Optimum im Verpackungskreislauf darstellt.

Eine besonders bevorzugte Verwendung der erfindungsgemäßen Verpackung besteht in der Verpackung von Pharmazeutika, die insbesondere in Ampullen-, Kapsel- oder Tablettenform vorliegen.

Die Erfindung sei im folgenden anhand eines Beispiels noch näher erläutert:

Beim ersten Schritt wird ein Polymergranulat mit den Füllstoffanteilen vermischt und nachfolgend extrudiert oder kalandriert. Die Vermischung, insbesondere die Homogenisierung, kann durch Kneten nach bekannten Verfahren, insbesondere der Doppelschneckencompoundierung, erfolgen. Die Einzelkomponenten können aber auch in einem Trockenmischverfahren miteinander vermischt werden. Eine bessere Homogenität, d.h. eine gleichmäßigere Verteilung der Füllstoffe in der Polymermatrix, wird durch die vorgeschaltete Herstellung eines sogenannten Compounds erreicht.

Eine Behandlung der Füllstoffpartikel mit Dispergierhilfsmitteln sollte in jedem Fall vor der Vermengung mit dem Matrix-Kunststoff erfolgen.

Das Compound wird im Extruder geschmolzen, und zwar bei Massetemperaturen von ca. 220° C und mehr sowie bei einem Massedruck von bis zu 250 bar. Die Abkühlung der Schmelze erfolgt vorzugsweise über eine Chill-roll bei 20° C bis ca. 40° C, aber auch andere Abkühlverfahren, gegebenenfalls mit einer Oberflächenbehandlung mit Corona-Entladung kombiniert, sind möglich.

Danach werden die Folien beschnitten und gewickelt.

Bei Verwendung von Polypropylen als Polymeren sei als Beispiel ein homopolymeres Polypropylen mit einem Schmelzindex von 2 bis 10 g/10 min nach DIN 53735 (230° C/2,16 kg) und einer Dichte (23° C) nach DIN 53479 von 0,900 bis 0,910 g/cm³ erwähnt. Selbstverständlich können auch hiervon verschiedene Polypropylen-Typen, wie z.B. Block-Copolymere oder Random-Copolymere, verwendet werden.

Als Füllstoff sei für dieses Beispiel Kreide oder Talkum vorgeschlagen mit einer mittleren Teilchengröße von 5 bis 60 µm, besser noch mit einer mittleren Teilchengröße von 20 bis 30 µm. Der Anteil der Füllstoffe an dem Gesamtfoliengewicht beträgt bevorzugt von 25 bis 55 Gew. %. Unterhalb von einem Füllstoffanteil von 20 Gew. % erhält man regelmäßig keine ausreichende Versprödung des Kunststoffs mit der damit zusammenhängenden Absenkung der Durchstoßfestigkeit und der Weiterreißfestigkeit mehr. Bei Anteilen deutlich über 60 Gew. % gestaltet sich die Folienherstellung schwierig und die physikalischen Festigkeitswerte sind dann häufig für die typischen Verwendungszwecke nicht mehr ausreichend.

Wie bei der Produktion von Propylen-Folien üblich, wird auch bei der erfindungsgemäßen Folie auf Polypropylen-Basis eine Umspulung aus Gründen der Nachkristallisation vorgenommen. (Die Dauer der Nachkristallisation beträgt typischerweise 4 bis 10 Tage.)

Mit einer Mischung aus
50 Gew. % Polypropylen, Homopolymer und
50 Gew. % Talkum als Füllstoff, mittlere Teilchengröße
20 µm wurde eine 150 µm dicke Folie hergestellt.

An dieser Folie konnte eine Durchstoßfestigkeit von 162 N/mm und eine Weiterreißfestigkeit von 3,2 N gemessen werden.

## Patentansprüche

1. Verpackung mit einem gegebenenfalls an die zu verpackenden Waren in der Form angepaßten Unterteil als Warenträger und einem Oberteil aus einer Folie zur manipulationssicheren Abdeckung des Warenträgers, dadurch gekennzeichnet, daß die Folie eine ungereckte Folie mit einer Kunststoffmatrix ist, welchletztere Polyolefine, Polyester, Polystyrol oder Styrolcopolymerisate umfaßt, und einen partikelförmigen Füllstoff in einer Menge von 20 bis 60 Gew. % enthält, wobei der Füllstoff eine mittlere Partikelgröße (gemessen über die größte Ausdehnung des Partikels) von ca. 5 µm bis ca. 100 µm aufweist und hinsichtlich seiner Eigenschaft die durchgehende Kunststoffmatrixschicht zu schwächen so ausgewählt ist, daß die Durchstoßfestigkeit der Folie auf einen Grenzwert von maximal ca. 200 N/mm (gemessen an einer 150 µm dicken Folie, Meßmethode nach DIN 53 373) herabgesetzt ist.

2. Verpackung nach Anspruch 1, dadurch gekennzeichnet, daß die Auswahl des Füllstoffs so getroffen und der Anteil des Füllstoffs so gewählt ist, daß die Weiterreißfestigkeit der Folie unter einen Grenzwert von 30 N herabgesetzt ist.

3. Verpackung nach Anspruch 1 oder 2, dadurch gekennzeichnet, daß der Wert der Durchstoßfestigkeit ca. 100 bis ca. 200 N/mm beträgt.

4. Verpackung nach Anspruch 2 oder 3, dadurch gekennzeichnet, daß der Wert der Weiterreißfestigkeit ca. 3 bis ca. 4 N beträgt.

5. Verpackung nach einem der Ansprüche 1 bis 4, dadurch gekennzeichnet, daß der Füllstoff eine Komponente in Form einer anorganischen und/oder organischen Substanz umfaßt.

6. Verpackung nach Anspruch 5, dadurch gekennzeichnet, daß der Füllstoff als organische Substanz halogenierte Kohlenwasserstoffpolymere, insbesondere PTFE, Polyethersulfone und/oder duroplastische Kunststoffe umfaßt.

7. Verpackung nach Anspruch 5 oder 6, dadurch gekennzeichnet, daß die anorganische Komponente eine Substanz ausgewählt aus der Reihe SiO₂, insbesondere in Form von Glas oder Quarz, Silikate, insbesondere Talkum, Titanate, TiO₂, Aluminiumoxid, Kaolin, Calciumkarbonate, insbesondere in Form von Kreide, Magnesite, MgO, Eisenoxide, Siliciumcarbide, Siliciumnitride oder Bariumsulfat enthält.

8. Verpackung nach einem der voranstehenden Ansprüche, dadurch gekennzeichnet, daß der Füllstoff granular, plättchenförmig, faserförmig oder stabförmig ist.

9. Verpackung nach einem der voranstehenden Ansprüche, dadurch gekennzeichnet, daß der Füllstoffgehalt ca. 25 Gew. % bis ca. 55 Gew. %, beträgt.

10. Verpackung nach einem der voranstehenden Ansprüche, dadurch gekennzeichnet, daß die Füllstoffpartikel im wesentlichen frei von Haftvermittlern sind.

11. Verpackung nach einem der voranstehenden Ansprüche, dadurch gekennzeichnet, daß die Füllstoffpartikel mit einem Hilfsmittel vorbehandelt sind, welches die Dispergierbarkeit der Füllstoffpartikel in der Matrix verbessert.

12. Verpackung nach einem der voranstehenden Ansprüche, dadurch gekennzeichnet, daß die Foliendicke ca. 20 µm bis ca. 600 µm beträgt.

13. Verpackung nach einem der voranstehenden Ansprüche, dadurch gekennzeichnet, daß die Folie im wesentlichen wasserdampfundurchlässig ist.

14. Verpackung nach Anspruch 13, dadurch gekennzeichnet, daß als Polyolefine Polypropylene verwendet sind.

15. Verpackung nach einem der voranstehenden Ansprüche, dadurch gekennzeichnet, daß die Polymere der Kunststoffmatrix ein mittleres Molekulargewicht von ca. 10.000 bis ca. 300.000 aufweisen.

16. Verpackung nach einem oder mehreren der voranstehenden Ansprüche, dadurch gekennzeichnet, daß die Folie zwei- oder mehrlagig ist.

17. Verpackung nach Anspruch 16, dadurch gekennzeichnet, daß die zwei oder mehreren Lagen der Folie koextrudiert sind.

18. Verpackung nach Anspruch 16 oder 17, dadurch gekennzeichnet, daß eine außenliegende Folienlage eine Siegelschicht ist.

19. Verpackung nach einem der voranstehenden Ansprüche, dadurch gekennzeichnet, daß das Unterteil und das Oberteil unter Verwendung desselben Kunststoffes hergestellt sind.

20. Verwendung der Verpackung gemäß einem der voranstehenden Ansprüche zur Verpackung von Pharmazeutika, insbesondere in Ampullen-, Kapsel- oder Tablettenform.

## Claims

1. Packaging having, as products carrier, a lower part optionally matched in shape to the products to be packaged and an upper part composed of a film for the tamper-proof covering of the products carrier, characterized in that the film is an undrawn film with a plastic matrix, which latter comprises polyolefins, polyesters, polystyrenes or styrene copolymers and contains a particulate filler in an amount of 20 to 60% by weight, wherein the filler has an average particle size (measured over the greatest extension of the particle) of approximately 5 µm to approximately 100 µm and is selected with regard to its property of weakening the continuous plastic matrix layer so that the penetration resistance of the film is reduced to a limit value of not more than approximately 200 N/mm (measured on a 150 µm thick film, measuring method according to DIN 53 373).

2. Packaging according to Claim 1, characterized in that the filler is selected and the proportion of filler is chosen so that the tear propagation resistance of the film is reduced to below a limit value of 30 N.

3. Packaging according to Claim 1 or 2, characterized in that the value of the penetration resistance is approximately 100 to approximately 200 N/mm.

4. Packaging according to Claim 2 or 3, characterized in that the value of the tear propagation resistance is approximately 3 to approximately 4 N.

5. Packaging according to one of Claims 1 to 4, characterized in that the filler comprises a component in the form of an inorganic and/or organic substance.

6. Packaging according to Claim 5, characterized in that the filler comprises as organic substance halogenated hydrocarbon polymers, in particular PTFE, polyether sulphones and/or thermoset plastics.

7. Packaging according to Claim 5 or 6, characterized in that the inorganic component contains a substance selected from the family of SiO₂, in particular in the form of glass or quartz, silicates, in particular talc, titanates, TiO₂, aluminium oxide, kaolin, calcium carbonates, in particular in the form of chalk, magnesites, MgO, iron oxides, silicon carbides, silicon nitrides, or barium sulphate.

8. Packaging according to one of the preceding claims, characterized in that the filler is granular, in the form of small plates, fibrous or rod-shaped.

9. Packaging according to one of the preceding claims, characterized in that the filler content is approximately 25% by weight to approximately 55% by weight.

10. Packaging according to one of the preceding claims, characterized in that the filler particles are essentially free of adhesion promoters.

11. Packaging according to one of the preceding claims, characterized in that the filler particles are pretreated with a supplementary agent for improving the dispersibility of the filler particles in the matrix.

12. Packaging according to one of the preceding claims, characterized in that the film thickness is approximately 20 µm to approximately 600 µm.

13. Packaging according to one of the preceding claims, characterized in that the film is essentially impermeable to water vapour.

14. Packaging according to Claim 13, characterized in that polypropylenes are used as polyolefins.

15. Packaging according to one of the preceding claims, characterized in that the polymers of the plastic matrix have an average molecular weight of approximately 10,000 to approximately 300,000.

16. Packaging according to one or more of the preceding claims, characterized in that the film is two-layered or multilayered.

17. Packaging according to Claim 16, characterized in that the two or more layers of the film are co-extruded.

18. Packaging according to Claim 16 or 17, characterized in that an external film layer is a sealing layer.

19. Packaging according to one of the preceding claims, characterized in that the lower part and the upper part are produced using the same plastic material.

20. Use of the packaging according to one of the preceding claims for packing pharmaceuticals, in particular in ampoule, capsule or tablet form.

## Revendications

1. Emballage avec une partie inférieure adaptée à la forme des objets à emballer comme support d'objets et une partie supérieure constituée d'un film pour recouvrir le support d'objets et le protéger pendant la manipulation, caractérisé en ce que le film est un film non étiré avec une matrice en matière plastique, celle-ci comprend les polyoléfines, les polyesters, le polystyrène ou des copolymères de polystyrène, et une charge en forme de particules en une quantité de 20 à 60 % en poids, où la charge a une taille de particule moyenne (mesurée dans sa plus grande dimension de particule) d'environ 5 µm à environ 100 µm et est choisie en raison de sa propriété à affaiblir la couche de matrice de matière plastique continue de sorte que la résistance au transpercement de la feuille est abaissée à une valeur limite d'au maximum environ 200 N/mm (mesurée sur un film épais de 150 µm, méthode de mesure selon DIN 53 373).

2. Emballage selon la revendication 1, caractérisé en ce qu'on réalise le choix de la charge de sorte qu'on choisit la teneur en charge de sorte que la résistance à la poursuite de la déchirure du film est abaissée en dessous d'une valeur limite de 30 N.

3. Emballage selon la revendication 1 ou 2, caractérisé en ce que la valeur de la résistance au transpercement est environ 100 à 200 N/mm.

4. Emballage selon la revendication 2 ou 3, caractérisé en ce que la valeur de la résistance à la poursuite de la déchirure est d'environ 3 à 4 N.

5. Emballage selon l'une des revendications 1 à 4, caractérisé en ce que la charge comprend un composant sous forme d'une substance minérale et/ou organique.

6. Emballage selon la revendication 5, caractérisé en ce que la charge contient comme substance organique des polymères hydrocarbures halogénés, notamment le PTFE, des polyéthersulfones et/ou des matières thermodurcissables.

7. Emballage selon la revendication 5 ou 6, caractérisé en ce que le composant minéral contient une substance choisie dans la série SiO₂, notamment sous forme de verre ou de quartz, de silicates, notamment du talc, des titanates, TiO₂, de l'oxyde d'aluminium, du kaolin, des carbonates de calcium notamment sous forme de craie, de la magnésite, MgO, des oxydes de fer, des carbures de silicium, des nitrures de silicium ou du sulfate de baryum.

8. Emballage selon l'une des revendications précédentes, caractérisé en ce que la charge est sous forme granulaire, sous forme de plaquettes, sous forme de fibres ou sous forme de bâtonnets.

9. Emballage selon l'une des revendications précédentes, caractérisé en ce que la teneur en charge est d'environ 25 % en poids jusqu'à environ 55 % en poids.

10. Emballage selon l'une des revendications précédentes, caractérisé en ce que les particules de charge sont essentiellement exemptes de promoteurs d'adhérence.

11. Emballage selon l'une des revendications précédentes, caractérisé en ce que les particules de charge sont prétraitées avec un adjuvant qui améliore la dispersibilité des particules de charge dans la matrice.

12. Emballage selon l'une quelconque des revendications précédentes, caractérisé en ce que l'épaisseur de film représente 20 µm à environ 600 µm.

13. Emballage selon l'une des revendications précédentes, caractérisé en ce que le film est essentiellement imperméable à la vapeur d'eau.

14. Emballage selon la revendication 13, caractérisé en ce qu'on utilise comme polyoléfines des polypropylènes.

15. Emballage selon l'une des revendications précédentes, caractérisé en ce que les polymères de la matrice de matière plastique présentent un poids moléculaire moyen d'environ 10 000 à environ 300 000.

16. Emballage selon l'une ou plusieurs des revendications précédentes, caractérisé en ce que le film a deux ou plusieurs couches.

17. Emballage selon la revendication 16, caractérisé en ce que les deux ou plusieurs couches du film sont co-extrudées.

18. Emballage selon la revendication 16 ou 17, caractérisé en ce qu'une couche de film située à l'extérieur est une couche de scellage.

19. Emballage selon l'une des revendications précédentes, caractérisé en ce que la partie inférieure et la partie supérieure sont produites dans la même matière plastique.

20. Utilisation de l'emballage selon l'une des revendications précédentes pour emballer des produits pharmaceutiques, notamment sous forme d'ampoules, de capsules ou de comprimés.
